# EUROPÄISCHE PATENTSCHRIFT

(11) **EP 2 205 371 B1**
(45) Veröffentlichungstag und Bekanntmachung des Hinweises auf die Patenterteilung: **22.01.2014**
(21) Anmeldenummer: 08802587.9
(22) Anmeldetag: 25.09.2008
(51) Int. Cl.: B21C 37/15, B21D 39/04

(54) **VERFAHREN ZUR HERSTELLUNG VON ROHR-IN-ROHR-SYSTEMEN**
METHOD FOR PRODUCING PIPE-IN-PIPE SYSTEMS
PROCÉDÉ POUR FABRIQUER DES SYSTÈMES À DOUBLE TUBE

(30) Priorität: 26.09.2007 DE 102007045855
(43) Veröffentlichungstag der Anmeldung: 14.07.2010
(73) Patentinhaber: EISENBAU KRÄMER mbH, 57223 Kreuztal (DE)
(72) Erfinder: BEISSEL, Jochen, 57271 Hilchenbach (DE); REICHEL, Thilo, 57234 Wilnsdorf (DE)
(74) Vertreter: Fleck, Hermann-Josef
(86) Internationale Anmeldenummer: PCT/EP2008/008114
(87) Internationale Veröffentlichungsnummer: WO 2009/043530

(56) Entgegenhaltungen:
- DE-A1- 1 915 846
- US-A- 2 102 325

## Beschreibung

Die Erfindung bezieht sich auf ein Verfahren zur Herstellung eines Rohr-in-Rohr-Systems aus einem Außenrohr und mindestens einem Innenrohr, die ein Verbundrohr bilden, bei dem sich das mindestens eine Innenrohr über die gesamte Länge oder zumindest über einen größeren Teil der gesamten Länge des Außenrohres erstreckt und bei dem das mindestens eine Innenrohr und das Außenrohr mechanisch durch Ausübung eines Pressdrucks miteinander in Verbindung gebracht werden.

Derartige mechanische Verfahren zur Herstellung von Rohr-in-Rohr-Systemen, bei denen ein äußeres und ein inneres Rohr ineinander gesteckt und mittels eines Pressdrucks miteinander verbunden werden, arbeiten herkömmlicherweise (ohne vorhandenen druckschriftlichen Beleg) mit Expansionsverfahren über hydraulische Innendrucksysteme oder mechanische Expander, mit denen das Innenrohr gegen das Außenrohr gedrückt wird. Dadurch lässt sich das Innenrohr kraftschlüssig gegen die Innenseite des Außenrohrs pressen und ein kraftschlüssiger Verbund erhalten, wobei ausgenutzt werden kann, dass das Außenrohr in der Regel dickwandiger ist und das Trägerrohr bildet, während das Innenrohr dünnwandiger ist und sich leichter verformen lässt. Dabei kann es jedoch zu ungünstigen Zugbeanspruchungen kommen.

Die DE 32 32 297 A1 zeigt ein Verfahren zum Verbinden von ineinander gesteckten rohrförmigen Teilen eines Wärmetauschers und ein Werkzeug zur Durchführung des Verfahrens. Hierbei wird nach dem Zusammenstecken der rohrförmigen Teile, von denen eines einen aufgetulpten Abschnitt eines Rohres darstellt, ein aus zwei Hälften zusammengesetztes Presselement mit in axialer Richtung konischem Hohlraum axial über die ineinander gesteckten rohrförmigen Teile bewegt, um die Verbindung der beiden längs aneinandergereihten Rohre lediglich in einem kurzen, besonders ausgestalteten Verbindungsabschnitt zu bewirken. Bei dieser Vorgehensweise wird eine zuverlässige Verbindung jedoch im Wesentlichen nur durch Formschluss oder eine zwischengebrachte Bindesubstanz erreicht. Auch handelt es sich nicht um ein Rohr-in-Rohr-System im Sinne vorliegender Anmeldung.

Die DE 19 15 846 A1 zeigt ein weiteres Verfahren zur Verbindung von mit ihren Enden einander zugekehrten Rohren, wobei eine Quetschverbindung vorgenommen wird, um eine dichte Verbindung zu erzielen.

Auch in der US 2,102,325 A ist ein Verfahren zum Herstellen einer Art Quetschverbindung zwischen einander zugekehrten Enden zweier rohrförmiger Abschnitte gezeigt.

In der DE 1 652 872 C ist ein weiteres Verfahren und eine Vorrichtung zum Verbinden zwischen einem zylindrischen Rohr und einem auf dieses aufgeschobenen Verbindungsteil offenbart. Das Verbindungsteil besitzt eine kreisförmige Bohrung und eine zu dieser konzentrische polygonale Außenseite, deren Flächen mit den Innenseiten eines radial zusammengedrückten Gesenks zusammenwirken, wobei entweder die polygonförmige Innenseite des Gesenks oder die polygonalen Außenseiten des Verbindungsteils konvex geformt sind, um beim radialen Zusammendrücken zweier gegenüberliegender Gesenkabschnitte eine Verformung des Verbindungsteils auf den Rohrumfang zu bewirken, wodurch sich ebenfalls ein Formschluss ergibt. Auch dabei handelt es sich nicht um ein Rohr-in-Rohr-System.

Der Erfindung liegt die Aufgabe zugrunde, ein Verfahren der eingangs genannten Art bereitzustellen, mit dem verbesserte Eigenschaften von Rohr-in-Rohr-Systemen aus Innenrohr und Außenrohr erreicht werden.

Diese Aufgabe wird mit den Merkmalen des Anspruches 1 gelöst. Hierbei ist vorgesehen, dass im Zusammenhang mit den im Oberbegriff angegebenen Maßnahmen der Pressdruck von außen auf die Außenseite des Außenrohres aufgebracht wird.

In Untersuchungen der Erfinder hat sich überraschend gezeigt, dass sich mit dieser Vorgehensweise ein stabiler, widerstandsfähiger Rohrverbund erzielen lässt, obwohl in der Regel das außenseitige Trägerrohr für den Pressvorgang gegenüber dem inneren Rohr, beispielsweise einem Beschichtungsrohr, schwerer verformbar ist. Dennoch lassen sich durch die radiale Kompression und Stauchung von der Rohraußenseite mit einer Impanderpresse ein kraftschlüssiger und, soweit erwünscht, zusätzlich auch ein formschlüssiger Verbund erreichen, wobei gegebenenfalls durch die plastische Verformung beim Impandierprozess zudem eine Verbesserung der mechanischen Eigenschaften des Rohrsystems erhalten wird. Dabei kann gleichzeitig auch eine Vereinheitlichung der Eigenspannungssituation z.B. auch im Schweißnahtbereich bei längsgeschweißten Rohren erzielt werden.

Aus Untersuchungen der Erfinder hat sich ergeben, dass ein stabiles Rohrsystem dadurch erhalten wird, dass Innenrohr und Außenrohr hinsichtlich ihrer Materialeigenschaften und/oder ihrer geometrischen Abmessungen in der Weise aufeinander abgestimmt werden, dass sich nach Stauchung durch den aufgebrachten Pressdruck über einen vorgegebenen oder vorgebbaren Stauchweg durch elastische Rückfederung ein kraftschlüssiger Verbund ergibt.

Erfindungsgemäß wird der Pressdruck mittels einer Impanderpresse mit Formwerkzeugen aufgebracht. Die Steuerung der Impanderpresse und die Auslegung der Formwerkzeuge z.B. in ihrer Ausdehnung über Umfang und Länge des Rohrsystems lassen dabei Anpassungen an Material und Geometrie des Rohrsystems zu.

Für die Steuerung des Impandiervorganges wird der Pressdruck mittels mehr als zwei in Umfangsrichtung verteilter Formwerkzeuge auf das Außenrohr aufgebracht. Die Innenkontur der Formwerkzeuge ist dabei an die Umfangskontur des Außenrohres in Umfangsrichtung angepasst.

Ein Verbundrohr wird dabei dadurch erhalten, dass als Außenrohr ein relativ dickwandiges Trägerrohr und als Innenrohr ein dünnwandigeres Rohr aus einem gegen Abrieb und/oder chemische Einwirkung widerstandsfähigen Material eingesetzt wird.

Der Herstellungsprozess des Verbundrohres wird des Weiteren dadurch begünstigt, dass mit der Ausübung des Pressdruckes gleichzeitig die Umfangskontur des Rohr-in-Rohr-Systems gerichtet wird.

Ferner ist für die Herstellung eines stabilen Rohrverbundes günstig, dass beim Pressvorgang eine plastische Verformung bewirkt wird.

Eine vorteilhafte Anwendung des Verfahrens besteht darin, dass es zum Aufbringen einer dünnwandigen Innenbeschichtung in einem Trägerrohr verwendet wird, um eine geeignete Innenbeschichtung für unterschiedliche Verwendungszwecke herstellen zu können.

Die Erfindung wird nachfolgend anhand von Ausführungsbeispielen unter Bezugnahme auf die Zeichnung näher erläutert.

Die Fig. zeigt schematisch ein Rohr-in-Rohr-System 1 aus einem Außenrohr 2 und einem Innenrohr 3 sowie eine Impandereinrichtung zum Herstellen eines Rohrverbundes aus dem Außenrohr 2 und Innenrohr 3. Das Innenrohr 3 erstreckt sich dabei über die gesamte Länge des Außenrohres 2 oder zumindest über einen größeren Teil desselben. Die Impandereinrichtung weist vorliegend zwei in Umfangsrichtung versetzt angeordnete Formwerkzeuge 10 auf, die mittels mindestens eines jeweiligen Impanderzylinders 11 mit einer bezüglich des Rohrsystems 1 radial nach innen gerichteten Kraft K beaufschlagt werden, um den Pressdruck für den Impandiervorgang zu erzeugen. Dabei werden die Impanderzylinder 11 in Abstimmung auf das Rohr-system geeignet gesteuert, wodurch gleichzeitig mit dem Impandierprozess auch ein Richten des Rohrverbundes z. B. auf gleichen Innendurchmesser oder auf gleichen Außendruchmesser vorgenommen werden kann. Gemäß der erfindungsgemäßen Ausgestaltung der Impandiereinrichtung sind in Umfangsrichtung mehr als zwei, z.B. vier Formwerkzeuge angeordnet, die mittels jeweils zugeordneter Impanderzylinder 11 mit der erforderlichen, auf das Rohrsystem abgestimmten Presskraft beaufschlagt werden, wobei auch ein Stauchweg gesteuert wird. In axialer Rich-tung des Rohrsystems 1 können ein oder mehrere Formwerkzeuge 10 in Reihe angeordnet sein, die auch mittels mehrerer Impanderzylinder 11 betätigt werden. Auch ist es möglich, ein bzw. mehrere axial in Reihe angeordnete Formwerkzeuge 10 starr zu lagern und die übrigen über Impanderzylinder 11 zu bewegen. Das Außenrohr 2, insbesondere ein Trägerrohr, kann eine mehrfache Wandstärke des Innenrohres 3 aufweisen.

Zum Herstellen des Rohrverbundes werden das Außenrohr 2, erfindungsgemäß ein Trägerrohr, und das Innenrohr 3, erfindungsgemäß ein Beschichtungsrohr, oder auch mehrere Rohre ineinander geschoben und durch die äußere Krafteinwirkung mittels der Formwerkzeuge 10 radial nach innen gegeneinander verpresst. Durch die Krafteinwirkung wird das Außenrohr 2 auf das Innenrohr 3 gedrückt, und es kommt zu einem mechanischen Verbund der beiden Rohrkörper. Mittels des Impandierprozesses werden zudem von außen Druckspannungen in den Werkstoffen erzeugt, die das Material hinsichtlich der mechanisch technologischen Werkstoffwerte positiv beeinflussen, wobei Rohre mit stabilem, relativ dickwandigem äußerem Trägerrohr und gegen chemische und mechanische Einflüsse, wie z.B. Korrosion und Abrieb, beständige relativ dünnwandige Innenrohre verwendet werden um Verbundrohre zu erhalten, die jeweiligen Anwendungsfällen optimal angepasst sind. Es wird eine kraftschlüssige und, soweit erwünscht und mit entsprechender Ausgestaltung versehen, auch eine formschlüssige Verbindung der zwei oder mehr Rohrkörper erreicht, und zwar lokal oder über die gesamte Rohrlänge. Dies geschieht unter plastischer Verformung, und zwar so, dass sich der Durchmesser durch Kompression oder Stauchung über den gesamten Umfang verringert. Dabei wird auch eine Kaltverfestigung erzielt. Durch zusätzliches Richten können gleichzeitig Toleranzen hinsichtlich Durchmesser, Ovalität bzw. Rundheit ausgeglichen werden.

Durch die plastische Verformung wird auch eine Verbesserung der mechanischen Eigenschaften erhalten, und zudem wird eine Vereinheitlichung der Eigenspannungssituation, beispielsweise im Bereich von Schweißnähten, bewirkt.

Durch die Stauchung bzw. Kompression kann ein kraftschlüssiger Verbund des Rohrsystems auch im Hinblick auf unterschiedliche Spannungs-/Dehnungsverläufe der Materialien der Rohrkörper erzielt werden. Dabei kann der Impandierprozess in Abstimmung auf die unterschiedlichen materiellen und geometrischen Eigenschaften der Rohrkörper so gesteuert werden, dass nach elastischer Rückfederung ein unterschiedlicher Spannungszustand durch die elastische Rückfederung der beiden Rohrkörper entsteht, wobei die Rückfederung des Innenrohres 3 stärker ist als die Rückfederung des Außenrohres 2 und durch den größeren Rückfederweg des Innenrohres 3 ein fester Verbund entsteht. Das Verfahren lässt sich damit auch vorteilhaft bei verschiedenen Rohrmaterialien einsetzen, um diese zu einem stabilen Rohrsystem zu verbinden.

## Patentansprüche

1. Verfahren zur Herstellung eines Rohr-in-Rohr-Systems (1) aus einem Außenrohr (2) und mindestens einem Innenrohr (3), die ein Verbundrohr bilden, bei dem sich das mindestens eine Innenrohr (3) über die gesamte Länge oder zumindest über einen größeren Teil der gesamten Länge des Außenrohres (2) erstreckt und bei dem das mindestens eine Innenrohr (3) und das Außenrohr (2) mechanisch durch Ausübung eines Pressdrucks miteinander in Verbindung gebracht werden,
**dadurch gekennzeichnet,**
**dass** das mindestens eine Innenrohr (3) und das Außenrohr (2) hinsichtlich ihrer Materialeigenschaften und/oder ihrer geometrischen Abmessungen in der Weise aufeinander abgestimmt werden, dass sich nach Stauchung durch den aufgebrachten Pressdruck über einen vorgegebenen oder vorgebbaren Stauchweg durch elastische Rückfederung ein kraftschlüssiger Verbund ergibt,
**dass** der Pressdruck von außen auf die Außenseite des Außenrohres (2) mittels einer Impanderpresse mit mehr als zwei in Umfangsrichtung verteilten Formwerkzeugen (10) aufgebracht wird,
**dass** die Presskraft von den Formwerkzeugen (10) zugeordneten Impanderzylindern (11) auf die Materialeigenschaften und geometrischen Eigenschaften des Rohrsystems abgestimmt und ein Stauchweg so gesteuert wird, dass nach der elastischen Rückfederung ein unterschiedlicher Spannungszustand durch die elastische Rückfederung der beiden Rohrkörper entsteht, wobei die Rückfederung des Innenrohres (3) stärker ist als die Rückfederung des Außenrohres (2), und
**dass** als Außenrohr (2) ein Trägerrohr und als Innenrohr (3) ein dünnwandigeres Rohr aus einem gegen Abrieb und/oder chemische Einwirkung widerstandsfähigen Material eingesetzt wird.

2. Verfahren nach Anspruch 1,
**dadurch gekennzeichnet,**
**dass** mit der Ausübung des Pressdruckes gleichzeitig die Umfangskontur des Rohr-in-Rohr-Systems (1) gerichtet wird.

3. Verfahren nach einem der vorhergehenden Ansprüche,
**dadurch gekennzeichnet,**
**dass** beim Pressvorgang eine plastische Verformung bewirkt wird.

4. Anwendung des Verfahrens nach einem der vorhergehenden Ansprüche zum Aufbringen einer dünnwandigen Innenbeschichtung in einem Trägerrohr.

## Claims

1. Method for producing a pipe-in-pipe system (1) from an outer pipe (2) and at least one inner pipe (3), these pipes forming a composite pipe in which the at least one inner pipe (3) extends over the entire length, or at least over a comparatively large part of the entire length, of the outer pipe (2) and in which the at least one inner pipe (3) and the outer pipe (2) are mechanically connected to one another by the application of a pressing pressure,
**characterized**
**in that** the at least one inner pipe (3) and the outer pipe (2) are coordinated with one another in respect of their material properties and/or of their geometrical dimensions such that, after compression as a result of the applied pressing pressure over a pre-defined or pre-definable compression distance, a force-fitting composite is achieved on account of elastic recovery,
**in that** the pressing pressure is applied from outside onto the outer side of the outer pipe (2) by means of an Impander^{®} press having more than two forming tools (10) distributed in the circumferential direction,
**in that** the pressing force of Impander^{®} cylinders (11) assigned to the forming tools (10) is coordinated with the material properties and geometrical properties of the pipe system and a compression distance is controlled such that, after the elastic recovery, a different state of tension is created on account of the elastic recovery of the two pipe bodies, wherein the recovery of the inner pipe (3) is greater than the recovery of the outer pipe (2), and
**in that** a carrier pipe is used as outer pipe (2) and a thin-walled pipe made from a material which is resistant to abrasion and/or chemical action is used as inner pipe (3).

2. Method according to Claim 1,
**characterized**
**in that** the circumferential contour of the pipe-in-pipe system (1) is aligned simultaneously with the application of the pressing pressure.

3. Method according to one of the preceding claims,
**characterized**
**in that** plastic deformation is caused during the pressing operation.

4. Use of the method according to one of the preceding claims for applying a thin-walled inner coating in a carrier pipe.

## Revendications

1. Procédé pour fabriquer des systèmes à double tube (1) à partir d'un tube extérieur (2) et d'au moins un tube intérieur (3), qui forment un tube composite, dans lequel l'au moins un tube intérieur (3) s'étend sur toute la longueur ou au moins sur une majeure partie de toute la longueur du tube extérieur (2) et dans lequel l'au moins un tube intérieur (3) et le tube extérieur (2) sont amenés mécaniquement en liaison l'un avec l'autre par application d'une pression de pressage,
**caractérisé en ce que** l'au moins un tube intérieur (3) et le tube extérieur (2), en termes de leurs propriétés de matériau et/ou de leurs dimensions géométriques, sont adaptés l'un à l'autre de telle sorte qu'après l'écrasement par la pression de pressage appliquée, on obtienne un assemblage par engagement par force sur une distance d'écrasement prédéfinie ou pouvant être prédéfinie, par rappel élastique,
**en ce que** la pression de pressage est appliquée depuis l'extérieur sur le côté extérieur du tube extérieur (2) au moyen d'une presse d'impansion comprenant plus de deux outils de formage (10) répartis dans la direction périphérique,
**en ce que** la pression de pressage est adaptée, par des cylindres d'impansion (11) associés aux outils de formage (10), aux propriétés de matériau et aux propriétés géométriques du système de tubes et une distance d'écrasement est commandée de telle sorte qu'après le rappel élastique, il existe un état de tension différent du fait du rappel élastique des deux corps tubulaires, le rappel du tube intérieur (3) étant plus fort que le rappel du tube extérieur (2), et
**en ce que** l'on utilise un tube porteur en tant que tube extérieur (2) et un tube à parois minces en tant que tube intérieur (3), en un matériau résistant à l'abrasion et/ou aux agressions chimiques.

2. Procédé selon la revendication 1,
**caractérisé en ce que**
le contour périphérique du système à double tube (1) est simultanément orienté avec l'application de la pression de pressage.

3. Procédé selon l'une quelconque des revendications précédentes,
**caractérisé en ce**
**qu'**une déformation plastique est provoquée lors de l'opération de pressage.

4. Application du procédé selon l'une quelconque des revendications précédentes, pour appliquer un revêtement interne à parois minces dans un tube porteur.
